# EUROPÄISCHE PATENTSCHRIFT

(11) **EP 0 069 421 B1**
(45) Veröffentlichungstag und Bekanntmachung des Hinweises auf die Patenterteilung: **30.04.1986**
(21) Anmeldenummer: 82200780.3
(22) Anmeldetag: 23.06.1982
(51) Int. Cl.: C22F 1/00, C22F 1/10, C21D 7/13

(54) **Verfahren zur Herstellung eines Halbzeugs oder eines Fertigteils aus einem metallischen Werkstoff durch Warm-Formgebung**
Process for manufacturing semi-finished or finished articles from a metallic material by hot-shaping
Procédé de fabrication d'un demi-produit ou d'un produit fini à partir d'un matériau métallique par déformation à chaud

(30) Priorität: 26.06.1981 CH 4224/81
(43) Veröffentlichungstag der Anmeldung: 12.01.1983
(73) Patentinhaber: BBC Aktiengesellschaft Brown, Boveri & Cie., CH-5401 Baden (CH)
(72) Erfinder: Gessinger, Gernot, Dr., CH-5413 Birmenstorf (CH); Schroeder, Günther, Dr., CH-5413 Birmenstorf (CH)

## Beschreibung

Die Erfindung geht aus von einem Verfahren zur Herstellung eines Halbzeugs oder eines Fertigteils nach der Gattung des Anspruchs 1.

Bei der Warm-Formgebung metallischer Werkstoffe trachtet man aus wirtschaftlichen Gründen danach, einerseits die Anzahl der Verfahrensschritte möglichst niedrig zu halten, andererseits möglichst nahe an die endgültige Form heranzukommen, um das Ausmass eventuell erforderlicher kostspieliger spanabhebender Bearbeitung zu beschränken. Bekannte Verfahren dieser Art sind z.B. das isotherme oder quasi-isotherme Umformen (Umformen mit beheizten Werkzeugen), wie es sich vor allem beim Schmieden (Gesenkschmieden) durchgesetzt hat. Man versucht ferner, durch Formgebung im sog. superplastischen Zustand des Werkstoffes - sofern sich ein solcher Zustand überhaupt einstellen lässt - gleichzeitig den Formänderungswiderstand herabzusetzen und das Formfüllungsvermögen zu verbessern (siehe: G.Schröder, Isothermes und superplastisches Umformen beim Gesenkschmieden, Werkstatt und Betrieb 113/1980/11, S. 765 - 770; G.H.Gessinger, Isothermes Umformen - ein kostengünstiges Präzisionsschmiedeverfahren, Fachberichte Hüttenpraxis Metallweiterverarbeitung 11/78, S. 954-957).

Bei den beschriebenen Umformverfahren werden die Möglichkeiten kostengünstiger Fertigung nur in unvollkommener Weise genutzt. Die konventionelle isotherme Verformung wird in der Regel bei Temperaturen durchgeführt, die vergleichsweise tief liegen, d.h. aus Sicherheitsgründen einen beträchtlichen Abstand von der Solidustemperatur aufweisen. Bei diesen Temperaturen lässt jedoch die Duktilität des zu verformenden Werkstücks zu wünschen übrig und die notwendigen Formänderungskräfte sowie die Formänderungsenergie ist verhältnismässig hoch. Beim superplastischen Umformen andererseits ist man auf ein ultrafeines Korn des Rohlings angewiesen, das sich nur durch gewisse Legierungszusätze und aufwendige thermomechanische Verfahren erreichen lässt. Gewisse Werkstoffe zeigen überhaupt keine Superplastizität, so dass man wegen dieser Forderungen bezüglich Gefügeaufbau wieder an entsprechende Werkstoffgrenzen anstösst.

In der US-A-3 975 219 wird ein Verfahren zur thermomechanischen Behandlung von Nickelsuperlegierungen beschrieben. Ausgehend von eingekapseltem und heissverdichtetem Pulver wird zunächst ein superplastischer Zustand im Bereich unterhalb der y'-Lösungsglühtemperatur angestrebt. Der heiss vorverdichtete Rohling wird einer stufenweisen Abkühlung via Salzbad bis auf Raumtemperatur und anschliessend einer Wiedererwärmung und einem Strangpressprozess dicht unterhalb der y'-Lösungsglühtemperatur unterworfen. Vom stranggepressten Material werden Scheiben abgeschnitten und einer weiteren Warmumformung durch isothermes Schmieden innerhalb eines Temperaturbereiches unterworfen, der unterhalb, jedoch höchstens 120° C tiefer als die ys'-Lösungsglühtemperatur liegt. Dabei soll die Verformungmindestens 10 % (Beispiel 1: 83 % Höhenabnahme) und die Verformungsgeschwindigkeit höchstens 0,017s-¹⁻ (Beispiel 1: 0,0017s-¹) betragen. Anschliessend wird das derart geformte Werkstück unter einem Temperaturgradienten von ca. 1°C/mm und einer Temperatur am Ende des Werkstücks, welche zwischen der y'-Lösungsglüh- und der Solidustemperatur liegt, zwecks Einstellung eines Grobkorngefüges zonengeglüht.

Dieses speziell auf Superlegierungen und die Erreichung eines in der Längsrichtung des Werkstücks gestreckten Grobkorns gerichtete Verfahren bedingt zuvor einen superplastischen Zustand und ist durch zahlreiche aufwendige Verfahrensschritte gekennzeichnet.

Es besteht daher ein grosses Bedürfnis, ganz allgemein die Möglichkeiten der Warm-Formgebung metallischer Werkstoffe durch Verfeinerung und Verbreiterung der Verfahren zu erweitern und auf möglichst viele Werkstoffe zu erstrecken.

Der Erfindung liegt die Aufgabe zugrunde, ein Warm-Formgebungsverfahren ganz allgemein für metallische Werkstoffe anzugeben, wobei ein zunächst als Gussbarren, Walzbarren, Schmiederohling oder pulvermetallurgisch hergestelltes Rohteil vorliegendes Werkstück aus einer Metallegierung ausser einer in den superplastischen Zustand versetzten Nickelbasis-Superlegierung in möglichst wenig Arbeitsschritten in ein Halbzeug oder Fertigteil übergeführt werden kann. Das Verfahren soll bei grosser Einfachheit dank gutem Formfüllungsvermögen des Werkstücks die konstruktiven Grenzen zu erweitern gestatten und auf eine Vielzahl von Werkstoffen anwendbar sein.

Diese Aufgabe wird erfindungsgemäss durch die Merkmale des Anspruchs 1 gelöst.

Der Leitgedanke der Erfindung besteht darin, den Werkstoff möglichst dicht unterhalb der Solidustemperatur zu verformen, lokale Verflüssigung jedoch peinlichst zu vermeiden. Durch diese Massnahme wird die Fliess-Spannung (Verformungswiderstand) des Werkstoffs ganz beträchtlich herabgesetzt, so dass optimales Formfüllungsvermögen erreicht wird.

Die Erfindung wird anhand der nachfolgenden Ausführungsbeispiele und einer erläuternden Figur beschrieben.

Dabei zeigt:
die Figur das Arbeitsdiagramm des Verfahrens in Form einer Zeit/Temperatur-Funktion.

In der Figur stellt die Abszisse die Zeit-, die Ordinate die Temperaturachse dar. Mit der Horizontalen auf dem Niveau 1 ist die Solidustemperatur Tₛₒₗ des zu verformenden Werkstoffs (Legierung) gekennzeichnet, welche unter allen Umständen während des ganzen Arbeitsprozesses nicht erreicht werden darf. Andernfalls würden sich örtliche Anschmelzungen ergeben und der Zusammenhang und kontrollierte Gefügeaufbau des Werkstücks ginge verloren. 2 ist die maximale Temperatur, welche - meist am Ende der Formgebung - gleichzeitig vom Werkstück und Werkzeug erreicht werden darf. Je nach Legierung und Art des Werkstücks muss sie stets um einen gewissen Betrag unterhalb 1 (Tₛₒₗ) bleiben. 3 stellt die Homogenisierungstemperatur des Werkstücks dar, für welche dasselbe wie für Temperatur 2 gilt, damit mit Sicherheit spätere Anschmelzungen während des Umformens vermieden werden. 4 ist der Verlauf der Werkstücktemperatur über der Zeit bis zum Ende der Formgebung. Diese Operation zerfällt in die Vorwärmphase 8 und die Umformphase 9. 5 stellt den Verlauf der Werkstücktemperatur bei normaler Abkühlung auf Raumtemperatur dar. 6 ist der analoge Verlauf nach der Formgebung für den Fall, dass an letztere direkt eine weitere zusätzliche Wärmebehandlung (z.B. Warmauslagern, Thermalhärten etc.) angeschlossen wird. In den meisten Fällen wird man um eine vorgängige Homogenisierung des Werkstoffs nicht herumkommen. Diese stellt jedoch keine unbedingt notwendige Voraussetzung für das erfindungsgemässe Verfahren dar, bedeutet jedoch eine bevorzugte Sicherheitsmassnahme. Der Verlauf der Temperatur während der Homogenisierungsphase 10 ist durch den Linienzug 7 dargestellt.

Ausführungsbeispiel 1:
Gesenkpressen eines Radialverdichterrades aus einer AI-Cu-Mg-Ni-Legierung.

Ein Radialverdichterrad von 180 mm Durchmesser wurde in einem Arbeitsgang durch isothermes Hochtemperaturpressen aus einem scheibenförmigen zylindrischen Rohling hergestellt. Die verwendete Aluminiumlegierung entsprach der US-AA-Norm 2618 und hatte folgende Zusammensetzung:
Si = 0,10 - 0,25 Gew.-%
Fe = 0,9 - 1,3 Gew.-%
Cu = 1,9 - 2,7 Gew.-%
Mg = 1,3 - 1,8 Gew.-%
Ni = 0,9 - 1,2 Gew.-%
Zn = 0,10 Gew.-%
Ti = 0,04 - 1,10 Gew.-%
AI = Rest

Als Ausgangsmaterial wurde eine Scheibe in Form eines Stangenabschnittes benutzt. Die Stange war ihrerseits aus einem Abschnitt eines durch Strangguss hergestellten Pressbolzens grösseren Durchmessers durch Strangpressen hergestellt worden. Bei grösseren Rohlingabmessungen (Scheibe von mehr als 200 mm Durchmesser) können als Vorformen auch durch Freiformschmieden hergestellte Werkstücke zum Einsatz gelangen. Die Form des herzustellenden Verdichterrades wies 18 radial stehende, am Umfang in tangentialer Richtung leicht gekrümmte Schaufeln von ca. 30 mm Tiefe auf, welche am Fuss eine Wandstärke von ca. 4 mm, am Kopf eine solche von ca. 2 mm hatten. Der scheibenförmige Radkörper hatte am Umfang eine axiale Wandstärke von ca. 6 mm.

Versuche in der Praxis haben bewiesen, dass es völlig unmöglich ist, einen Körper von derart komplizierter Geometrie durch konventionelles Pressen oder Schmieden zu fertigen. Die Istform weicht zufolge ungenügenden Formfüllungsvermögen beträchtlich von den Sollwerten ab.

Das Vormaterial wurde vor der Formgebung einer Homogenisierungsglühung bei einer Temperatur von 520° C während 20 h unterworfen. Diese Massnahme dient zur Vermeidung örtlichen Anschmelzens oder örtlicher Porenbildung beim nachträglichen Durchlaufen der maximalen Temperatur während des Verformungsvorganges. Letzterer wurde als isothermes . Hochtemperaturgesenkpressen auf einer speziell eingerichteten und mit einer induktiven Werkstück- und Werkzeugheizung versehenen hydraulischen Presse durchgeführt.

Die Presse war für niedrige Stempelgeschwindigkeiten von 0,05 - 5 mm/s eingerichtet, welche während des Pressens beliebig verändert werden konnte. Ferner konnte die Presskraft auch über längere vorbestimmte Zeitdauer nach Erreichen eines vorgegebenen Grenzwertes konstant gehalten werden. Tisch und Stempel waren mit einer Kühlvorrichtung versehen. Die induktive Heizanlage bestand aus je einer Induktionsspule für die Erwärmung des Werkstückrohlings wie auch der aus Warmarbeitsstahl gefertigten Werkzeuge (Gesenke). Eine genaue Temperaturkontrolle und Temperaturregelung wurde über Thermoelemente im Werkzeug sowie über Taster am Werkstückrohling gewährleistet. Zum Transport des Werkstücks in die Erwärmungszone bzw. in den Bereich des Werkzeuges sowie zum Ausstossen aus dem Werkzeug nach erfolgter Umformung und Transport bis zur Ablage diente eine speziell konstruierte Vorrichtung.

Der Werkstückrohling in Form einer Scheibe wurde zunächst durch Einschieben in die zugehörige Induktionsspule durchgebend auf eine Temperatur von 480° ± 10°C erwärmt. Daraufhin wurde der Rohling in das auf 480° - 520° C erwärmte Gesenk eingelegt. Nun wurde die Pressgeschwindigkeit auf einen mittleren Wert von ca. 0,5 - 1 mm/s eingestellt. Während dieser ersten Phase des Stauchens, bei welcher sich die Werkstücktemperatur der Werkzeugtemperatur anpasst, stieg die Presskraft nur wenig an (von 0 auf ca. 500 kN). In einer zweiten Phase erfolgte nun das Ausformen der Schaufeln, wobei die Stempelgeschwindigkeit auf 0,05 - 0,1 mm/s herabgesetzt wurde und die Presskraft gleichzeitig stetig anstieg, bis sie ihr Maximum erreichte (ca. 3000 kN). Die Presskraft wurde nun konstant gehalten, um während dieser ca. 5 - 10 min dauernden dritten Phase die Form vollends zu füllen. Die Presszeit für ein derartiges Verdichterrad betrug ca. 10 - 20 min, wobei der mittlere Pressdruck sich zu ca. 120 MPa ergab.

Bei der hier gepressten AI-Cu-Mg-Ni-Legierung liegt die Solidustemperatur bei 549° C, die Lösungsglühtemperatur bei 530° C. Bei 520° C existiert in dieser Legierung noch die ungelöste intermetallische Verbindung FeNiAl₉ als selbständige Phase. Sie verhindert ein unkontrolliertes Kornwachstum bei der Hochtemperaturformgebung. Die Verformungstemperatur von 480° - 520° C war in dieser Beziehung optimal gewählt und örtliche Porenbildung durch Anschmelzungen war ebenfalls nicht zu befürchten.

Im Vergleich zum erfindungsgemässen Gesenkpressen stellt sich die Formgebung nach konventioneller Schmiedetechnik, die für die vorgenannte Aluminiumlegierung im Temperaturbereich von ca. 410 - 450° C durchgeführt wird, wesentlich ungünstiger. Die Pressdrücke liegen hier erfahrungsgemäss bei 200 - 500 MPa, was schwerere und kräftigere Pressen erfordert. Das Formfüllungsvermögen ist bedeutend schlechter, so dass die Schaufeln das Sollmass (Rippenwandstärke 2 - 4 mm) bei weitem nicht erreichen und man mit Rippenstärken von ca. 8 - 10 mm im ersten Arbeitsgang Vorlieb nehmen muss. Dies bedingt mindestens einige weitere Arbeitsschritte, unter anderem eine zusätzliche kostspielige spanabhebende Bearbeitung.

Ausführungsbeispiel II:
Gesenkpressen einer Turbinenschaufel aus einer ausscheidungshärtbaren Nickelbasis-Superlegierung.

Eine Turbinenschaufel von 150 mm Länge und 35 mm Breite wurde in einem Arbeitsgang durch isothermes Hochtemperaturpressen aus einem Stangenabschnitt hergestellt. Die verwendete Legierung mit dem Handelsnamen Nimonic-80A hatte folgende Zusammensetzung:
Cr = 19,5 Gew.-%
Co = 1,0 Gew.-%
Ti = 2,25 Gew.-%
AI = 1,4 Gew.-%
Fe = 1,5 Gew.-%
C = 0,05 Gew.-%
Cu = max. 0,10 Gew.-%
Ni = Rest

Als Ausgangsmaterial wurde ein Abschnitt aus einer gewalzten Stange benutzt. Um für die Formgebung ein homogenes Gefüge bereitzustellen, wurde das Vormaterial zunächst unter Schutzgas bei einer Temperatur von 1080° C während 8 h geglüht und anschliessend in Wasser abgeschreckt. Die zur Durchführung der Operation vorgesehene hydraulische Presse war im Prinzip ähnlich aufgebaut wie diejenige unter Beispiel I beschriebane. Sie wies einen Einstellbereich für die Stempelgeschwindigkeit von 0,05 - 25 mm/s auf. Ausserdem war sie derart gekapselt, dass wahlweise ein Betrieb unter Schutzgas oder Vakuum möglich war. Als Werkzeug dienten Gesenke aus der bekannten Molybdänlegierung TZM, welche Arbeitstemperaturen bis über 1200°C erlauben. Die induktive Heizung war gleich gestaltet wie diejenige unter Beispiel 1. Zusätzlich zum Transportsystem für das Werkstück waren Schleusenkammern vorhanden, welche den Uebergang zwischen Pressraum und Aussenwelt ermöglichten.

Der Rohling wurde zunächst in der zugehörigen Induktionsspule auf eine mittlere Temperatur von 1100°C erwärmt und anschliessend in das auf 1150° - 1200°C erwärmte TZM-Gesenk eingelegt. Daraufhin wurde der Stempel mit einer Pressgeschwindigkeit von ca. 4 mm/s gegen die untere Gesenkhälfte gedrückt (Phase I). Nach beginnendem Anstieg der Presskraft wurde dann mit einer Pressgeschwindigkeit von ca. 0,1 mm/s zwecks Füllen der Gratpartie weiterverformt (Phase 11). Nach Erreichen der Maximalkraft wurde dieser Wert bis zur endgültigen Formfüllung während ca. 5 min. konstant gehalten (Phase 111). Diese Phase kann je nach Form und Werkstoff ca. 1 - 10 min dauern. Die gesamte Presszeit für eine derartige Turbinenschaufel kann ca. 2 - 15 min betragen. Der mittlere Pressdruck erreichte im vorliegenden Fall den Wert von ca. 200 MPa.

Die vorliegende Nickelbasis-Superlegierung weist eine Solidustemperatur von ca. 1360°C und eine Lösungsglühtemperatur von ca. 1080° C auf. Im Temperaturbereich von 1150° - 1200°C, was einen hinreichend grossen Abstand von der Soliduslinie zur Verhütung von Anschmelzungen entspricht, existieren noch ungelöste Metallkarbide in feinverteilter Form. Diese verhüten ein unkontrolliertes Kornwachstum während der Hochtemperaturverformung, was auch durch den Vergleich von metallographischen Schliffbildern festgestellt werden konnte.

Beim konventionellen Schmieden/Pressen unter Hämmern und Spindelpressen hoher Geschwindigkeit sind die Pressdrücke vergleichsweise beträchtlich höher und würden im vorliegenden Beispiel Werte von 500 - 1000 MPa erreichen. Abgesehen von der erforderlichen Grösse derartiger Maschinen kommt man dabei auch an die Grenzen der Temperatur-Materialfestigkeit (Gefahr der Oberflächenrisse) der Gesenkwerkstoffe. Betreffend Formfüllungsvermögen bestehen die gleichen Nachteile wie unter Beispiel I ausgeführt wurde.

Ausführungsbeispiel 111:
Hochtemperaturpressen einer Turbinenschaufel aus einem oxyddispersionsgehärteten rostfreien ferritischen Stahl mit einer Solidustemperatur von ca. 1440°C.

Eine Turbinenschaufel von 200 mm Länge und 50 mm Breite wurde in einem Arbeitsgang durch isothermes Hochtemperaturpressen aus einem Stangenabschnitt hergestellt. Die verwendete Eisenlegierung hatte die nachfolgende Zusammensetzung:
Cr = 12,5 Gew.-%
Ti = 3,5 Gew.-%
Mo = 1,5 Gew.-%
C = 0,02 Gew.-% Y₂0₃ = 0,5 Gew.-%
Ti0₂ = 1,0 Gew.-%
Fe = Rest

Als Ausgangsmaterial wurde ein Abschnitt aus einer stranggepressten Stange verwendet. Die Legierung an sich wurde in bekannter Weise pulvermetallurgisch durch mechanisches Legieren und darauffolgendes Verdichten durch Strangpressen hergestellt. Der Rohling wurde zuerst während 15 min bei einer Temperatur von 1150°C homogenisiert und wieder auf Raumtemperatur abgekühlt. Die weiteren Verfahrensschritte wurden in analoger Weise wie unter Beispiel 11 beschrieben durchgeführt. Die Werkstücktemperatur betrug nach dem Vorwärmen ca. 1150°C, diejenige der TZM-Werkzeuge (Gesenkoberteil und -Unterteil) 1150°C-1200°C. Alle übrigen Parameter wurden in ähnlicher Art wie Beispiel II eingehalten (Verformungsphasen I-III).

Die in submikroskopischer Form und Verteilung vorliegenden oxydischen Dispersoide Y₂0₃ und Ti0₂ sind bis über 1200°C thermisch stabil und verhindern ein unkontrolliertes Kornwachstum während den Operationen mit Sicherheit. Ein auf diese Art und Weise hergestelltes Fertigteil aus einer Dispersionslegierung zeichnet sich durch maximale Dichte, d.h. absolute Porenfreiheit gegenüber noch herkömmlicher Art durch Pulvermetallurgie (Pressen + Sintern, heissisostatisches Pressen) direkt gefertigtes Werkstück aus.

Ausführungsbeispiel IV:
Hochtemperatur-Strangpressen/Warmfliesspressen von Halbzeug und Fertigteilen aus einer Cu/AI/Ni-Gedächtnislegierung mit Oxyddispersoid mit einer Solidustemperatur von ca. 1040°C.

Ein Rundstab von 5 mm Durchmesser wurde durch isothermes Hochtemperaturstrangpressen aus einem Pressbolzen von 20 mm Durchmesser hergestellt. Die verwendete Formgedächtnislegierung hatte folgende Zusammensetzung:
AI = 13 Gew.-%
Ni = 3 Gew.-%
A1₂0₃ = 0,4 Gew.-%
Cu = Rest

Als Ausgangsmaterial wurde ein pulvermetallurgisch durch mechanisches Legieren aus einer Cu/Ni-Vorlegierung und Aluminium mit A1₂0₃ hergestellter vorverdichteter Barren verwendet, welcher als Pressbolzen diente. Der Pressbolzen wurde zunächst während 1 h bei 950°C homogenisiert und wieder auf Raumtemperatur abgekühlt. Hierauf wurde er auf eine Temperatur von 850° C erhitzt und bei einer Temperatur von 850° - 950°C durch eine Matrize aus einer Nickelbasislegierung (Handelsbezeichnung IN-100) zu einem Strang von 5 mm Durchmesser gepresst. Durch die Anwesenheit des A1₂0₃-Dispersoids in ultrafeiner Verteilung wird ein unzulässiges Kornwachstum während des Pressvorgangs vermieden.

Das Strangpressen und auch das Warmfliesspressen bei diesen verhältnismässig hohen Temperaturen dicht unter der Soliduslinie erlaubt dank dem besseren Formfüllungsvermögen kompliziertere Formen und Uebergänge mit kleineren Krümmungsradien. Es können auf diese Weise insbesondere auch dünnwandige Rippen (z.B. an Rippenrohren) erzeugt werden, was vor allem auch für Wärmeaustauscher von grosser Bedeutung ist (Aluminium- oder Kupferlegierungen).

Die Erfindung ist nicht auf die obigen Ausführungsbeispiele beschränkt. Sowohl Werkstück wie Werkzeug sollen für den Verformungsprozess auf eine Temperatur gebracht werden, welche zwischen 5 Kelvin und höchstens 0,15 Tₛₒₗ in Grad Kelvin (Tₛₒₗ = Solidustemperatur in Grad Kelvin) tiefer liegt als Tₛₒₗ. Der Temperaturunterschied im Werkstückquerschnitt und über die gesamte Zeit der isothermen/ quasiisothermen Formgebung soll höchstens 50°C und die Verformungsgeschwindigkeit von > 0 bis 10s¹ betragen, wobei
v = Werkzeuggeschwindigkeit
h = Werkstückhöhe

Vorteilhafterweise wird das Werkstück vor der Formgebung während 0,1 bis 100 h bei einer Temperatur, welche der höchsten effektiv auftretenden Verformungstemperatur entspricht, zwecks Vermeidung von örtlichen Anschmelzungen und Porenbildung homogenisiert und wieder auf Raumtemperatur abgekühlt. Die Abkühlung nach der Formgebung kann auch in einem Abschrecken auf Raumtemperatur in Wasser oder Oel erfolgen. Ferner kann die Abschreckung ähnlich Thermalhärtung auch auf eine über der Raumtemperatur liegende Temperatur in ein Metall- oder Salzbad mit nachfolgender Auslagerung durchgeführt werden. Die Warmverformung kann prinzipiell in einem Gesenkschmieden, Warmpressen, Warmfliesspressen oder Warmstrangpressen bestehen. Vorteilhafterweise sollte die Warmverformung im einem Temperaturgebiet durchgeführt werden, in dem aussereiner als Hauptgefügebestandteil vorliegenden ersten Phase mindestens während der gesamten Verformungszeit noch eine das Kornwachstum hemmende zweite Phase vorliegt. Letztere kann beispielsweise bevorzugt aus einem oxydischen Dispersoid, wie Y₂0₃, Ti0₂, A1₂0₃ etc. oder aus einem gewöhnlichen Oxyd oder aus einem Karbid bestehen. Auf diese Weise lassen sich zum Beispiel Aluminiumlegierungen, Kupferlegierungen (insbesondere Cu/ AI/Ni), Nickelbasis-Superlegierungen, Nickelbasis-Dispersionslegierungen sowie Nickellegierungen des Typs Ni/Ti (Gedächtnislegierungen) oder Ni/Ti/Cu umformen. Das Verfahren lässt sich ferner auf warmfeste, rostfreie ferritische, ferritisch-austenitische und austenitische Stähle, insbesondere oxyddispersionsgehärtete Stähle anwenden. Der zu verformende Werkstoff kann ausserdem im Rohzustand als poröser Sinterkörper oder als grüner, kalt vorgepresster Körper aus einem Sinterwerkstoff vorliegen, welcher während des Verformungsvorganges gleichzeitig verdichtet, gesintert und in die beabsichtigte Form übergeführt wird.

## Patentansprüche

1. Verfahren zur Herstellung eines Halbzeugs oder eines Fertigteils aus einem metallischen Werkstoff durch Warm-Formgebung, wobei ein zunächst als Gussbarren, Walzbarren, Schmiederohling oder pulvermetallurgisch hergestelltes Rohteil vorliegendes Werkstück aus einer Metallegierung mit der Ausnahme von in den superplastischen Zustand gebrachter Ni-Superlegierungen auf eine Temperatur erwärmt wird, welche mehr als 5 Grad Kelvin bis höchstens 0,15 Tₛₒₗ in Grad Kelvin unterhalb der Solidustemperatur des Werkstoffes liegt, dass das Werkstück hierauf mit einem Werkzeug in Kontakt gebracht wird, dessen Temperatur konstant gehalten wird und um 5 Grad Kelvin bis 0,15 Tₛₒₗ in Grad Kelvin tiefer liegt als die Solidustemperatur des Werkstoffes jedoch höher als die Vorwärmtemperatur des Werkstücks, und dass das Werkstück mit einer Verformungsgeschwindigkeit bezogen auf die Querschnittsänderung von> 0 bis 10s-¹ isotherm oder quasiisotherm derart verformt wird, dass der Temperaturunterschied im ganzen Werkstückquerschnitt und über die gesamte Zeit der Formgebung hin betrachtet höchstens 50°C beträgt, wobei ϕ folgendermassen definiert ist:
v = Werkzeuggeschwindigkeit
h = Werkstückhöhe
Tₛₒₗ = Solidustemperatur in Grad Kelvin,
dass ferner die Warmverformung in einem Temperaturgebiet des Werkstoffes durchgeführt wird, in welchem ausser einer ersten Phase als Hauptgefügebestandteil mindestens während der Gesamtzeit der Verformung noch eine das Kornwachstum hemmende zweite Phase vorliegt, und dass schliesslich das Werkstück einer Abkühlung unterworfen wird.

2. Verfahren nach Anspruch 1, dadurch gekennzeichnet, dass die das Kornwachstum hemmende Phase aus einem Oxyddispersoid wie Y₂0₃,Ti0₂ oder aus einem Oxyd oder einem Karbid besteht.

3. Verfahren nach Anspruch 1, dadurch gekennzeichnet, dass die Abkühlung des Werkstücks in einem Abschrecken von Verformungstemperatur auf Raumtemperatur in Wasser, Oel oder auf eine über der Raumtemperatur liegende Temperatur in Oel, Metall oder Salzbad besteht und dass das Werkstück anschliessend bei Raumtemperatur oder bei einer über Raumtemperatur liegenden Temperatur ausgelagert wird.

4. Verfahren nach Anspruch 1, dadurch gekennzeichnet, dass die Warmverformung in einem Gesenkschmieden, Warmpressen, Warmfliesspressen oder Warmstrangpressen besteht.

5. Verfahren nach Anspruch 1, dadurch gekennzeichnet, dass das Werkstück vor der Erwärmung zur Warm-Formgebung während 0,1 bis 100 h bei einer Temperatur, welche der höchsten effektiv auftretenden Verformungstemperatur des Werkstücks entspricht, zwecks Vermeidung späterer örtlicher Anschmelzungen und Porenbildung homogenisiert und danach wieder auf Raumtemperatur abgekühlt wird.

6. Verfahren nach Anspruch 1, dadurch gekennzeichnet, dass der zu verformende Werkstoff eine Aluminiumlegierung, insbesondere eine AI/Cu/Mg/Ni-Legierung ist.

7. Verfahren nach Anspruch 1, dadurch gekennzeichnet, dass der zu verformende Werkstoff eine Kupferlegierung des Typs Cu/AI/Ni ist.

8. Verfahren nach Anspruch 1, dadurch gekennzeichnet, dass der zu verformende Werkstoff eine Nickelbasis-Superlegierung oder eine Nickelbasis-Dispersionslegierung oder eine Nickellegierung des Typs Ni/Ti oder Ni/Ti/Cu ist.

9. Verfahren nach Anspruch 1, dadurch gekennzeichnet, dass der zu verformende Werkstoff ein warmfester rostfreier ferritischer, ferritisch-oxyddispersionsgehärteter, ferritischaustenitischer oder austenitischer Stahl ist.

10. Verfahren nach Anspruch 1, dadurch gekennzeichnet, dass der zu verformende Werkstoff ein im Rohzustand als poröser Sinterkörper oder als grüner, kalt vorgepresster Körper vorliegender Sinterwerkstoff ist, welcher gleichzeitig während des Verformungsvorganges verdichtet, gesintert und in die beabsichtigte Form übergeführt wird.

## Claims

1. Process for producing a semi-finished or finished component from a metallic material by hot-forming, a workpiece initially present as a cast billet, rolled billet, forging blank or blank produced by powder metallurgy and consisting of a metal alloy with the exception of Ni super-alloys brought into the superplastic state being heated to a temperature which is more than 5 degrees Kelvin up to at most 0.15 Tₛₒₗ in degrees Kelvin below the solidus temperature of the material,
that the workpiece is then brought into contact with a tool, the temperature of which is kept constant and is 5 degrees Kelvin to 0.15 Tₛₒₗ in degrees Kelvin lower than the solidus temperature of the material but higher than the preheating temperature of the workpiece, and that the workpiece is isothermally or quasi- isothermally deformed at a deformation rate relative to a change in cross-section of > 0 to 10 s⁻¹, in such a way that the temperature difference considered across the whole crosssection of the workpiece and over the total time of forming is at most 50°C, (p being defined as follows:
v = tool speed
h = workpiece height
Tₛₒₗ = solidus temperature in degrees Kelvin,
that moreover the hot-forming is carried out in a temperature region of the material in which, in addition to a first phase as the main structural component, a second phase inhibiting grain growth is also present at least for the total deformation time, and that finally the workpiece is subjected to cooling.

2. Process according to Claim 1, characterised in that the phase inhibiting grain growth consists of an oxide dispersoid such as Y₂0₃, Ti0₂ or of an oxide or a carbide.

3. Process according to Claim 1, characterised in that the cooling of the workpiece consists in quenching from the deformation temperature to room temperature in water or oil or to a temperature lying above room temperature in oil, metal or salt bath and that the workpiece is then aged at room temperature or at a temperature lying above room temperature.

4. Process according to Claim 1, characterised in that the hot-forming consists of drop-forging, hotpressing, hot impact extrusion or hot die extrusion.

5. Process according to Claim 1, characterised in that, before heating for hot-forming, the workpiece is homogenised for 0.1 to 100 hours at a temperature, which corresponds to the highest, effectively arising deformation temperature of the workpiece, in order to avoid later local fusions and pore formation, and is then cooled again to room temperature.

6. Process according to Claim 1, characterised in that the material to be deformed is an aluminium alloy, in particular an AI/Cu/Mg/Ni alloy.

7. Process according to Claim 1, characterised in that the material to be deformed is a copper alloy of the Cu/AI/Ni type.

8. Process according to Claim 1, characterised in that the material to be deformed is a nickel-based superalloy or a nickel-based dispersion alloy or a nickel alloy of the Ni/Ti or Ni/Ti/Cu types.

9. Process according to Claim 1, characterised in that the material to be deformed is a high- temperature stainless ferritic steel, a ferritic oxide-dispersion hardened steel, a ferritic- austenitic steel or austenitic steel.

10. Process according to Claim 1, characterised in that the material to be deformed is a sintered material which is present in the raw state as a porous sintered body or as a green, cold- prepressed body and which, during the deformation process, is simultaneously compacted, sintered and converted to the intended shape.

## Revendications

1. Procédé pour le febricetion d'un demi- produit ou d'un produit fini en un matérieu métallique par formage à chaud, dans lequel une piêce se trouvant initialement sous la forme d'une barre coulée, d'une barre laminée, d'une ébauche de forge ou d'une piece brute produite par la métallurgie des poudres, en un alliage métallique a l'exception des superalliages de nickel amenés à l'état superplastique, est chauffée à une température qui est située à plus de 5 degrés Kelvin et au maximum à 0,15.Tₛₒₗ, exprimée en degrés Kelvin, sous la température de solidus du materiau, dans lequel la pièce est ensuite mise en contact avec un outil dont la température est maintenue constante et est située entre 5 degrés Kelvin et 0,15.Tₛₒₗ, exprimée en degrés Kelvin, sous la température de solidus du matériau mais plus haut que la température de préchauffage de la pièce, et dans lequel la pièce est déformée de manière isotherme ou quasi-isotherme avec une vitesse de déformation ϕ,ϕ,rapportée à la variation de section, comprise entre 0 et 10 s-¹, de telle façon que la différence de température dans toute la section de la pièce et considérée sur toute la durée du formage s'élève au maximum à 50°C, la vitesse ϕϕétant définie de la façon suivante:
v = vitesse de l'outil
h = hauteur de la pièce
Tₛₒi = température de solidus en degrés
Kelvin, dans lequel en outre la déformation à chaud est effectuée dans un domaine de température du matériau, pour lequel, en plus d'une première phase fournissant le constituant principal de la structure, il existe au moins pendant toute la durée de la déformation une seconde phase empêchant la croissance du grain, et dans lequel enfin la pièce est soumise à un refroidissement.

2. Procédé suivant la revendication 1, caractérisé en ce que la phase empêchant la croissance du grain se compose d'une dispersion d'oxydes tels que Y₂0₃, Ti0₂ ou d'un oxyde ou d'un carbure.

3. Procédé suivant le revendication 1, caractérisé en ce que le refroidissement de le pièce consiste en un refroidissement brusque depuis la température de formage jusqu'à la température ambiante dans l'eau ou dans l'huile, ou jusqu'à une température supérieure à la température ambiante dans l'huile, un bain de métal ou un bain de sels, et en ce que la pièce est ensuite empilée à la température ambiante ou à une température supérieure à la température ambiante.

4. Procédé suivant la revendication 1, caractérisé en ce que la déformation à chaud consiste en un matriçage, un pressage à chaud, un filage à la presse à chaud ou une extrusion à chaud.

5. Procédé suivant la revendication 1, caractérisé en ce qu'avant le chauffage destiné à permettre le formage à chaud, la pièce est homogénéisée pendant 0,1 à 100 h à une température qui correspond à la température maximale effectivement rencontrée au cours de la déformation de la pièce, afin d'éviter ultérieurement des débuts de fusion locale et la formation de porosités, et est ensuite refroidie à nouveau jusqu'à la température ambiante.

6. Procédé suivant la revendication 1, caractérisé en ce que le matériau à déformer est un alliage d'aluminium, en particulier un alliage AI/Cu/Mg/Ni.

7. Procédé suivant la revendication 1, caractérisé en ce que le matériau à déformer est un alliage de cuivre du type Cu/AI/Ni.

8. Procédé suivant la revendication 1, caractérisé en ce que le matériau à déformer est un superalliage à base de nickel ou un alliage à dispersoides à base de nickel ou un alliage de nickel du type Ni/Ti ou Ni/Ti/Cu.

9. Procédé suivant la revendication 1, caractérisé en ce que le matériau à déformer est un acier ferritique, ferritique durci par dispersion d'oxydes, ferritique-austénitique ou austénitique, inoxydable, réfractaire.

10. Procédé suivant la revendication 1, caractérisé en ce que le matériau à déformer est un matériau à fritter se trouvant à l'état brut sous la forme d'un corps poreux à fritter ou d'un corps cru précomprimé à froid, qui, pendant l'opération de mise à forme, est simultanément comprimé, fritté et amené à la forme désirée.
